# EUROPÄISCHE PATENTSCHRIFT

(11) **EP 0 609 284 B1**
(45) Veröffentlichungstag und Bekanntmachung des Hinweises auf die Patenterteilung: **27.03.1996**
(21) Anmeldenummer: 92921347.8
(22) Anmeldetag: 16.10.1992
(51) Int. Cl.: A24D 3/10, A24D 3/14, A24D 3/16, D01F 1/10, D01F 2/28

(54) **ZIGARETTENFILTER**
CIGARETTE FILTER
FILTRE DE CIGARETTE

(30) Priorität: 22.10.1991 AT 2101/91
(43) Veröffentlichungstag der Anmeldung: 10.08.1994
(73) Patentinhaber: AUSTRIA TABAKWERKE Aktiengesellschaft vorm. Österreichische Tabakregie, A-1091 Wien (AT)
(72) Erfinder: KLUS, Hubert, A-1090 Wien (AT); HAYN, Günther, A-3400 Klosterneuburg (AT)
(74) Vertreter: Hofinger, Engelbert, DDr.
(86) Internationale Anmeldenummer: AT9200126
(87) Internationale Veröffentlichungsnummer: WO9307771

(56) Entgegenhaltungen:
- EP-A- 0 363 288
- GB-A- 2 205 102
- PATENT ABSTRACTS OF JAPAN, unexamined applications, C Field, Band 15, Nr. 500, 18. Dezember 1991 THE PATENT OFFICE JAPANESE GOVERNMENT, Seite 141 C 895, Nr. 3 - 219 862 ( DAICEL CHEM. IND. LTD. ) 27. September 1991

## Beschreibung

Moderne Zigarettenfilter werden fast ausschließlich aus Zellulose-(2,5)-azetat erzeugt. Gegenüber den früher verwendeten Papier- und Wattefiltern bietet dieses Material den Vorteil, daß das zur Filterherstellung dienende Kabel in einer Vielfalt von Spezifikationen, insbesondere hinsichtlich des Faserquerschnitts, hergestellt werden kann und leicht zu Filtern zu verarbeiten ist, die ihrerseits bei schnellaufenden Zigarettenerzeugungsmaschinen verwendet werden können. Die aus Zelluloseazetat hergestellten Filter sehen auch in berauchtem Zustand gut aus. Die dem Kabel (nicht schon den Fasern) bei der Erzeugung der Filterstäbchen zugegebenen "Härter" Triazetin (Glyzerintriazetat) bzw. Triäthylenglykoldiazetat verleihen dem Filter hohe Selektivität gegenüber einigen gesundheitlich bedenklichen Inhaltsstoffen des Tabakrauchs, wie Phenolen und N-Nitrosaminen.

Der Nachteil dieses Materials gegenüber chemisch nicht modifizierter Zellulose ist durch seine langsame Abbaubarkeit durch Mikroorganismen gegeben. Nach neueren Forschungsarbeiten wird reines Zellulose-(2,5)-azetat in der Form von Filterstäbchen bei einer Kompostierung unter optimalen Bedingungen in rund 6 bis 9 Monaten durch Mikroorganismen abgebaut, im wässrigen Medium von Kläranlagen ist mit 12 bis 15 Monaten zu rechnen (vgl. "Degradiation of cellulose acetate filters in the environment" Paper presented at the CORESTA meeting of September 1991 in Utrecht by H.M. Lowe and J.N.T. White). Erschwert wird dieser Abbau durch die Kompaktheit der Filter, durch die Beigabe der oben erwähnten "Härter" sowie durch ihr adsorbiertes Tabak-Rauchkondensat.

Man kann davon ausgehen, daß, bedingt durch diese relativ langen Abbauzeiten bei der Kompostierung und in Kläranlagen, das Problem "Umweltbelastung durch Zigarettenfilter" derzeit nicht gelöst ist. Die in EP 0 363 288 geoffenbarten Filter, bei denen die Fasern aus Zelluloseazetat mit einem Überzug aus Natriumcarbonat versehen sind, stellen in dieser Hinsicht keine Ausnahme dar.

Unter möglichst vollständiger Beibehaltung der Vorteile derzeit üblicher Zelluloseazetatfilter sollen diese derart modifiziert werden, daß der mikrobielle Abbau gegenüber dem in der jünsten einschlägigen Literatur angegebenen Zeitbedarf deutlich beschleunigt wird.

Die gestellte Aufgabe wird gelöst, wenn Zigarettenfilter unter Verwendung von Kabeln hergestellt werden, welche nach den Verfahren gemäß Patentanspruch 1 oder 2 hergestellt worden sind.

Als erfindungsgemäß einsetzbare wasserlösliche Materialien kommen Di- und Trisaccharide, Alkali- und Erdalkalisalze organischer und einiger Mineralsäuren (z.B. Magnesiumchlorid, Magnesiumsulfat, Natriumchlorid, Natriumsulfat, etc.) in Frage.

Unter dem Einfluß von Feuchtigkeit wird das wasserlösliche Material aus den Zigarettenfiltern herausgelöst und somit die Struktur der Einzelfasern zerstört. Die sich dabei ergebende große Oberfläche der zurückbleibenden Faserbruchstücke ermöglicht einen schnelleren mikrobiellen Abbau des Zellulose-(2,5)-azetats.

Werden andererseits in der Spinnlösung Stärke, chemische oder biologisch partiell abgebaute Stärke, Stärkederivate, stärkehaltige Produkte wie Getreidemehl, Dextrine, suspendiert, so werden diese Zusatzstoffe durch Mikroorganismen des Bodens in Kläranlagen usw. abgebaut. Auch hier wird also die Struktur der Einzelfasern der berauchten Zigarettenfilter zerstört und der weitere mikrobiologische Abbau des zurückbleibenden Zellulose-(2,5)-azetats erleichtert und beschleunigt.

## Patentansprüche

1. Verfahren zur Herstellung eines Zelluloseazetat-Kabels, wobei die das Kabel bildenden Fasern durch Auspressen einer Spinnlösung gewonnen werden, welche außer Zellulose-(2,5)-azetat und Lösungsmittel in der Spinnlösung schwer lösliche, nichttoxische Verbindungen mit einem Anteil von 0,1 - 5 Gew.%, bezogen auf das Zellulose-(2,5)-azetat, enthält, wobei der Durchmesser der Verbindungen mindestens 30 % unter dem Durchmesser der Fasern liegt, dadurch gekennzeichnet, daß als Zusatzstoffe wasserlösliche Verbindungen verwendet werden.

2. Verfahren zur Herstellung eines Zelluloseazetat-Kabels, wobei die das Kabel bildenden Fasern durch Auspressen einer Spinnlösung gewonnen werden, welche außer Zellulose-(2,5)-azetat und Lösungsmittel in der Spinnlösung schwer lösliche, nichttoxische Verbindungen mit einem Anteil von über 0,1 Gew.%, bezogen auf das Zellulose-(2,5)-azetat, enthält, wobei der Durchmesser der Verbindungen mindestens 30 % unter dem Durchmesser der Fasern liegt, dadurch gekennzeichnet, daß als Zusatzstoffe bakteriell abbaubare organische Verbindungen, insbesondere Stärke oder Stärkederivate oder Dextrine verwendet werden.

3. Zigarettenfilter, welcher unter Verwendung eines Kabels aus Zellulose-(2,5)-azetat enthaltenden Einzelfasern hergestellt ist, dadurch gekennzeichnet, daß die Einzelfasern eine wasserlösliche Verbindung oder eine bakteriell abbaubare organische Verbindung, insbesondere Stärke oder Stärkederivate oder Dextrine, enthalten, sodaß die wasserlösliche Verbindung unter dem Einfluß von Feuchtigkeit aus dem Zigarettenfilter herauslösbar ist oder die bakteriell abbaubare organische Verbindung durch Mikroorganismen abbaubar ist, womit die Struktur der Einzelfasern zerstört wird und der weitere Abbau des Zellulose-(2,5)-azetats erleichtert ist.

## Claims

1. A method of manufacturing a cellulose acetate elongate bundle wherein the filaments forming the bundle are produced by extrusion of a spinning solution which in addition to cellulose-(2,5)-acetate and solvent contains non-toxic compounds which are difficult to dissolve in the spinning solution, with a proportion of 0.1 - 5% by weight with respect to the cellulose-(2,5)-acetate, the diameter of the compounds being at least 30% less than the diameter of the filaments, characterised in that water-soluble compounds are used as additives.

2. A method of manufacturing a cellulose acetate elongate bundle wherein the filaments forming the bundle are produced by extrusion of a spinning solution which in addition to cellulose-(2,5)-acetate and solvent contains non-toxic compounds which are difficult to dissolve in the spinning solution, with a proportion of over 0.1% by weight with respect to the cellulose-(2,5)-acetate, the diameter of the compounds being at least 30% less than the diameter of the filaments, characterised in that bacterially degradable organic compounds, in particular starch or starch derivatives or dextrins, are used as additives.

3. A cigarette filter which is produced using an elongate bundle of individual filaments containing cellulose-(2,5)-acetate, characterised in that the individual filaments contain a water-soluble compound or a bacterially degradable organic compound, in particular starch or starch derivatives or dextrins, so that under the influence of moisture the water-soluble compound can be dissolved out of the cigarette filter or the bacterially degradable organic compound is degradable by micro-organisms whereby the structure of the individual filaments is destroyed and further degradation of the cellulose-(2,5)-acetate is facilitated.

## Revendications

1. Procédé de fabrication d'un câble d'acétate de cellulose, dans lequel les fibres formant le câble sont obtenues en exprimant une solution à filer qui, en dehors de l'acétate-2,5 de cellulose et du solvant, contient des composés non toxiques, difficilement solubles dans la solution à filer, dans la proportion de 0,1-5% en poids rapporté à l'acétate-2,5 de cellulose, dans lequel la valeur du diamètre des composés est d'au moins 30% inférieure à celle du diamètre des fibres, caractérisé par le fait que comme additifs on emploie des composés solubles dans l'eau.

2. Procédé de fabrication d'un câble d'acétate de cellulose, dans lequel les fibres formant le câble sont obtenues en exprimant une solution à filer qui, en dehors de l'acétate-2,5 de cellulose et du solvant, contient des composés non toxiques, difficilement solubles dans la solution à filer, dans une proportion supérieure à 0,1% en poids rapporté à l'acétate-2,5 de cellulose, dans lequel la valeur du diamètre des composés est d'au moins 30% inférieure à celle du diamètre des fibres, caractérisé par le fait que, comme additifs, on emploie des composés organiques que les bactéries peuvent décomposer, en particulier de l'amidon ou des dérivés de l'amidon ou de la dextrine.

3. Filtre à cigarette, fabriqué en employant un câble de fibres individuelles contenant de l'acétate-2,5 de cellulose, caractérisé par le fait que les fibres individuelles contiennent un composé soluble dans l'eau ou un composé organique que les bactéries peuvent décomposer, en particulier l'amidon ou des dérivés de l'amidon ou de la dextrine, de sorte que le composé soluble dans l'eau peut être éliminé du filtre à cigarette par dissolution sous l'influence de l'humidité ou que le composé organique que les bactéries peuvent décomposer peut être décomposé par des micro-organismes, de sorte que la structure des fibres individuelles est détruite et que la poursuite de la décomposition de l'acétate-2,5 de cellulose est facilitée.
